# FASCICULE DE BREVET EUROPEEN

(11) **EP 2 154 311 B1**
(45) Date de publication et mention de la délivrance du brevet: **17.08.2016**
(21) Numéro de dépôt: 09163852.8
(22) Date de dépôt: 26.06.2009
(51) Int. Cl.: E04F 15/08, E04F 15/20, E04F 15/18

(54) **Carreau pour revêtement à propriétés d'amélioration acoustique**
Verkleidungsplatte mit verbesserten akustischen Eigenschaften
Coating tile with properties for improving acoustics

(30) Priorité: 24.07.2008 FR 0855087
(43) Date de publication de la demande: 17.02.2010
(73) Titulaire: Saint-Gobain Weber, 77170 Servon (FR)
(72) Inventeur: Boyadjian, Pierre, 83160, LA VALETTE DU VAR (FR); Fournier, David, 60120, BRETEUIL (FR); Rimlinger, Serge, 38170, SEYSSINET PARISET (FR); Curt, Michèle, 01960, PERONNAS (FR); Chaveyriat, Cédric, 01250, CEYZERIAT (FR)
(74) Mandataire: Lucas, Francois

(56) Documents cités:
- EP-A- 0 278 584
- WO-A-2006/097466
- WO-A-2007/043955
- DE-U1- 20 018 439
- FR-A- 2 076 188
- FR-A- 2 300 191
- FR-A- 2 570 116

## Description

L'invention est relative à un carreau pour revêtement de sol ou mural à propriétés d'amélioration acoustique. On entend par carreau, un carreau à base de céramique telle que de la faïence, de la terre cuite, du grès, un carreau de pâte de verre, un carreau de marbre, une dalle en pierre reconstituée, ou encore une dalle en matériau composite rigide qui est tel qu'on peut marcher sur la dalle lorsqu'elle constitue un revêtement de sol.

L'invention concerne également le revêtement obtenu par l'association de plusieurs carreaux à propriétés d'amélioration acoustique.

Dans le domaine de l'amélioration acoustique, on distingue principalement l'amélioration par l'isolation acoustique et l'amélioration par la correction acoustique.

L'isolation acoustique assure de réduire la transmission des bruits d'une pièce à une autre, que ce soit par le plancher, le plafond ou les parois latérales. L'isolation acoustique réduit les bruits d'origine mécanique, tels que les bruits d'impact ou de choc, ainsi que les bruits aériens tels que les personnes qui parlent ou les matériels Hifi:

La correction acoustique assure de diminuer le bruit dans la pièce où se trouve la source acoustique. La correction acoustique vise les bruits d'origine mécanique et les bruits aériens. Dans le cas des bruits d'origine mécanique sur un plancher, on parle de correction acoustique du bruit à la marche.

Depuis de nombreuses années, pour assurer une isolation acoustique en particulier à l'encontre des bruits d'impact, on dote les sols de sous-couches acoustiques sur lesquelles on pose le revêtement de sol du type carrelage. On connaît à cet effet l'utilisation de dalles en liège, ou de sous-couches à base de caoutchouc qui se présentent sous forme de dalles ou sont constituées par une chape de ragréage, ou encore de sous-couches à base de fibres généralement synthétiques.

La demande de brevet FR 2 361 515 propose de coller des plaques de polystyrène sur le sol puis de couler une chape de mortier constituée d'un mélange de ciment, de sable et de caoutchouc. Une fois la chape sèche, on colle dessus le carrelage.

Le brevet EP 0 413 626 B1 divulgue une dalle insonorisante à surface dure en regard du revêtement à poser tel que du carrelage, et à support à réaction élastique à l'opposé. Elle comporte une nappe dense et flexible de fibres surcomprimées de masse volumique entre 60 et 200 kg/m³ qui constitue le support à réaction élastique, et une couche de bitume renforcée par deux couches minces de fibres de verre ancrées dans respectivement chacune des faces de la couche de bitume pour constituer la face rigide de la dalle, Ja couche rigide présentant une épaisseur de 5 à 6 mm environ avec une masse surfacique d'environ 10 kg/m².

Le document FR 2 693 221 propose une solution d'isolement qui se présente sous forme de rouleaux. Cette sous-couche comporte une couche principale qui est disposée du côté du revêtement et une couche secondaire qui est agencée du côté opposé, côté sol.

La couche secondaire est un matériau qui est par exemple à base d'un polymère du type polychlorure de vinyle (PVC), caoutchouc de polyuréthane (PUR), polyéthylène (PE), caoutchouc de butadiène-styrène (SBR), et présente une épaisseur entre 0,1 mm et 5 mm, avec une densité ne dépassant pas 800 kg/m³.

La couche principale de la sous-couche permet de réaliser la résistance mécanique de l'ensemble. Son matériau constitutif est par exemple un polymère de synthèse tel qu'un polychlorure de vinyle (PVC), un polypropylène (PP), un polyéthylène (PE), ou encore un bitume, mais peut aussi être réalisé à partir de matériaux d'origine naturelle tels que des fibres de bois. Cette couche est relativement dure en surface mais reste suffisamment souple pour être enroulée afin que la sous-couche puisse se présenter sous forme de rouleaux.

Cependant, toutes ces sous-couches d'isolation acoustique nécessitent des systèmes spécifiques à installer, des procédés de mise en oeuvre longs et requérant parfois l'intervention de professionnels, en particulier dans la réalisation de chapes qui demandent un certain savoir-faire et engendrent des temps de séchage.

Or il est toujours souhaitable, que ce soit, pour l'artisan ou le particulier souhaitant lui-même poser son carrelage en le dotant d'une sous-couche acoustique, de réduire les temps de pose et de faciliter la mise en oeuvre de l'ensemble.

L'invention a pour but de proposer une solution qui permette de poser rapidement et simplement du carrelage tout en conférant au revêtement une fois posé des propriétés d'amélioration acoustique.

L'invention est définie par un carreau ayant les caractéristiques de la revendication 1 et un revêtement de sol ou mural ayant les caractéristiques de la revendication 10.

Cette solution propose ainsi un produit du type « tout en un », le carreau à poser étant déjà doté de moyens amortissants.

Cette solution confère surtout une diminution du bruit à la marche mais procure aussi une isolation aux bruits de chocs et aux bruits aériens.

Le document DE 20018439U1 divulgue un carreau ayant les caractéristiques du préambule de la revendication 1 et un revêtement ayant les caractéristiques du préambule de la revendication 10.

Selon une caractéristique, la couche de matériau amortissant présente, à 20 °C et pour une fréquence comprise entre 10 Hz et 5000 Hz, un module d'Young dynamique E'_{matériau} inférieur à 10⁹ Pa et un facteur de perte tanδ supérieur ou égal à 0,08, de préférence supérieur à 0,3. On notera que les mesures du module d'Young et du facteur de perte sont effectuées de manière connue à l'aide d'un viscoanalyseur.

En outre, les inventeurs ont mis en évidence qu'il était nécessaire que la couche en matériau amortissant soit prise en sandwich entre les deux éléments rigides que sont le carreau et le support du type sol ou mur pour réaliser toute sa fonction amortissante par son travail en cisaillement. Cette caractéristique se traduit par la rupture d'impédance (discontinuité prononcée de la raideur de matériaux) qui doit exister entre le carreau et le matériau amortissant ainsi qu'entre le matériau amortissant et le support. Le travail en cisaillement de la couche amortissante permet alors de dissiper l'énergie. Le rapport de rigidité entre le matériau amortissant et le carreau E'ₘₐₜₑᵣᵢₐᵤ/E'_{carreau} doit être inférieur à 0,09, et le rapport de rigidité entre le matériau amortissant et le support E'ₘₐₜₑᵣᵢₐᵤ/E'ₛᵤₚₚₒᵣₜ doit être aussi inférieur à 0,09.

Selon une caractéristique, la couche en matériau amortissant est constituée d'un ou de plusieurs matériaux polymériques visco-élastiques, tels que du bitume, des polymères à base de styrène-acrylique, du polyvinyle de butyral, en particulier du polyvinyle de butyral à propriété d'amortissement acoustique améliorée.

La couche en matériau amortissant peut se présenter sous forme d'une feuille ou d'un film, ou encore sous forme d'une résine coulée, et peut être constituée d'un ou de plusieurs matériau(x) polymériques amortissants.

Selon une autre caractéristique, la couche en matériau amortissant est solidarisée au carreau par des moyens de collage de type colle aqueuse ou par le caractère collant intrinsèque du matériau amortissant, sa pégosité pouvant notamment être stimulée par un apport de chaleur.

Le carreau peut être constitué de tout matériau rigide, il est par exemple en céramique, telle que de la faïence, en terre cuite, grès, pâte de verre, marbre, pierre reconstituée, ou matière composite rigide.

Le carreau est rendu solidaire d'un support rigide, du type sol ou mur, par collage de la couche en matériau amortissant.

Enfin, par l'association d'une pluralité de carreaux de l'invention, on peut fournir un revêtement de sol ou mural.

D'autres avantages et caractéristiques de l'invention vont à présent être décrits plus en détail en regard des dessins annexés dans lesquels :
- La figure 1 illustre une vue schématique en perspective d'un carreau à propriétés d'isolation acoustique selon l'invention;
- La figure 2 illustre une vue schématique en coupe d'un sol revêtu de carreaux selon la figure 1.

Les figures ne sont pas à l'échelle pour en faciliter la lecture.

La figure 1 illustre un carreau 1 à propriétés d'amélioration acoustique selon l'invention.

Le carreau comprend une face 10 destinée à être en regard d'un support rigide (sol ou mur) sur lequel le carreau est destiné à être posé, et une face opposée 11.

La face 10 comporte de manière solidaire une couche de matériau amortissant 2.

La face 11 est à base de céramique par exemple, ou de tout autre matériau usuel dans la constitution de revêtement carrelé.

La couche 2 à matériau amortissant, dite couche amortissante, est caractérisée à 20°C et à une fréquence comprise entre 10 Hz et 5000 Hz, par un facteur de perte tanδ au moins égal à 0,08, de préférence supérieur à 0,3, et par un module d'Young dynamique E'_{matériau} inférieur à 10⁹ Pa et de préférence compris entre 5.10⁶ Pa et 10⁹ Pa.

La couche amortissante est constituée d'un ou de plusieurs matériaux amortissants visco-élastiques. On peut citer comme matériaux amortissants, du bitume, des polymères à base de styrène-acrylique ou à base de butyle, par exemple du polyvinyle de butyral (PVB).

Un exemple préférentiel de matériau est du polyvinyle de butyral à propriétés d'amortissement acoustique améliorées.

On peut citer comme PVB à propriétés d'amortissement acoustique améliorées, le matériau commercialisé sous la dénomination Saftex® Vanceva Quiet QC41 par la société Solutia qui présente à 20°C et entre 10 et 5000 Hz, un facteur de perte tanδ entre 0,4 et 1,1 et un module d'Young E' compris entre 7,8 10⁶ Pa et 1,2 10⁸ Pa, et en particulier à 1000 Hz, un facteur de perte tanδ de 1 et un module d'Young E' de 5.10⁷ Pa.

La couche 2 se présente sous la forme d'un film qui est solidarisé au carreau par des moyens de collage compatibles entre le matériau de la couche et celui du carreau. A titre d'exemple, il est possible de solidariser le film de PVB acoustique au carreau en céramique à l'aide d'une colle aqueuse classique.

En variante, la couche 2 se présente sous la forme d'une résine qui est coulée à chaud sur le carreau et dont le matériau présente les qualités nécessaires à l'adhérence avec le matériau du carreau. A titre d'exemple il peut s'agir d'une substance à base de styrène-acrylique.

Que ce soit sous forme de résine ou de film la couche peut être constituée d'un empilement de matériaux.

La couche présente une épaisseur comprise entre 0,2 et 3 mm, de préférence entre 0,2 et 1 mm.

La figure 2 illustre le collage d'une pluralité de carreaux sur un sol 3 qui forme ainsi un revêtement carrelé 4 à propriété d'amélioration acoustique.

La couche amortissante permet plus particulièrement d'assurer une amélioration acoustique par rapport aux bruits à la marche en réduisant l'amplitude des ondes de flexion dans le carreau générées par l'impact, et de diminuer ainsi le rayonnement acoustique des carreaux et donc le bruit au sein même de la pièce.

Les inventeurs ont su mettre en évidence que cette fonction d'amortissement est d'autant plus prononcée par le fait que le carreau associé à la couche amortissante est collé sur un support rigide, le sol ou le mur. On crée alors une structure de type sandwich entre deux éléments rigides, qui permet de faire cisailler la couche intermédiaire amortissante et de dissiper l'énergie vibratoire.

Si le carreau de l'invention a surtout pour but d'être directement utilisé tel quel pour fournir le revêtement adéquat d'amélioration acoustique, il est néanmoins possible d'envisager de déposer au préalable une sous-couche à porosité ouverte et présentant une certaine élasticité, telle que les sous-couches à base de fibres, qui sera plus particulièrement adaptée à l'isolation contre les bruits d'impact. Toutefois, on veillera à intercaler un élément rigide entre cette sous-couche fibreuse et la couche amortissante pour que cette dernière joue pleinement son rôle selon l'invention.

Le collage du carreau sur le support auquel il est destiné est réalisé par des moyens de collage 5 compatibles avec la couche amortissante 2 et avec le support 3. Ces moyens sont par exemple du ciment, du plâtre, du bois, du liant minéral, des fibres synthétiques ou minérales non-tissés renforcées ou moulées.

Le carreau de l'invention possède incontestablement des propriétés d'amélioration acoustique.

Des tests comparatifs ont été faits entre un échantillon de carreaux simples sans couche amortissante (exemple 1), et deux échantillons de carreaux dotés d'une couche polymérique amortissante (exemples 2 et 3). Les échantillons sont collés sur un support en ciment.

Ces tests ont été effectués selon la méthode de mesure décrite dans le document ISO PAS 16940 en choisissant successivement lors du post-traitement la fréquence de résonance la plus proche de 200Hz, 1000 Hz et 3150Hz pour obtenir les coefficient d'amortissement modaux de la structure à 20°C et respectivement, à 200Hz, 1000 Hz et 3150Hz. Chaque échantillon mesuré est constitué d'un support en ciment de 5 mm d'épaisseur, d'une colle à carrelage classique et de trois carreaux de céramique liés par des joints de carrelage classiques sur une surface de 0,12 m².

Les résultats obtenus pour les trois exemples sont résumés plus bas dans le tableau 1.

L'exemple 1 (ex.1) est relatif à un carreau de la société DESVRES en grès cérame fin vitrifié, de dimensions 200 mm x 200 mm x 7,5 mm, sans couche amortissante.

L'exemple 2 (ex.2) est relatif au même carreau en céramique que l'exemple 1 et doté d'un film en polyvinyle de butyral usuel, ici le film de nom commercial Saflex® RC41 produit par la société SOLUTIA, qui présente à 20°C entre 10 et 5000 Hz, un facteur de perte tanδ compris entre 0,1 et 0,45 et un module d'Young E' compris entre 2,5 10⁸ Pa et 7 10⁸ Pa, et en particulier un facteur de perte tanδ de 0,2 et un module d'Young E' de 5,9.10⁸ Pa.

L'exemple 3 (ex .3) est relatif au même carreau en céramique que l'exemple 1 et doté d'un film en polyvinyle de butyral à propriété d'amortissement acoustique améliorée de nom commercial Saflex® Vanceva Quiet QC41 produit par la société SOLUTIA, qui présente à 20°C et entre 10 et 5000 Hz, un facteur de perte tanδ compris entre 0,4 et 1,1 et un module d'Young E' compris entre 7,8 10⁶ Pa et 1,2 10⁸ Pa, et en particulier à 1000 Hz, un facteur de perte tanδ de 1 et un module d'Young E' de 5.10⁷ Pa.

Le tableau 1 ci-dessous résume le coefficient d'amortissement modal de chaque exemple, à 20°C et à plusieurs fréquences.

| | Ex.1 | Ex.2 | Ex. 3 |
|---|---|---|---|
| Coefficient d'amortissement modal à 200 Hz | 0,02 | 0,07 | 0,07 |
| Coefficient d'amortissement modal à 1000 Hz | 0,02 | 0,14 | 0,14 |
| Coefficient d'amortissement modal à 3150 Hz | 0,03 | 0,19 | 0,3 |

L'augmentation significative du coefficient d'amortissement modal traduit la performance réelle d'amélioration acoustique que peut fournir un carreau de l'invention.

Le coefficient d'amortissement modal à 200 Hz est révélateur des performances acoustiques à basses fréquences. L'augmentation de ce coefficient d'amortissement de 0,02 à 0,07 traduit une dissipation d'énergie dans la structure plus importante et donc un bruit rayonné significativement plus faible. On retrouve ce phénomène de façon encore plus marquée aux moyennes fréquences d'après l'augmentation du coefficient d'amortissement modal à 1000 Hz, et aux hautes fréquences d'après l'augmentation du coefficient d'amortissement modal à 3150 Hz.

Aux hautes et moyennes fréquences on voit que le coefficient d'amortissement modal est multiplié par 5 entre un revêtement classique et un revêtement doté d'une couche amortissante selon l'invention, voire même multiplié par 10 en utilisant un matériau amortissant encore amélioré quant à ses performances acoustiques.

Pour compléter ces mesures, à 1000 Hz et à 20°C, le rapport de rigidité entre le PVB acoustique Saflex® Vanceva Quiet QC41 (exemple 3) et le carreau en céramique, E'_{PVBac}/E'_{carreau} est de 0,001, donc inférieur à 0,09 selon l'invention. A 1000 Hz et à 20°C, le rapport de rigidité entre le PVB acoustique Saflex® Vanceva Quiet QC41 et le ciment, E'_{PVBac}/E'ₛᵤₚₚₒᵣₜ est de 0,004, donc inférieur à 0,09.

Un tel carreau présente en outre un intérêt certain dans la rapidité de pose d'un revêtement devant fournir des propriétés d'amélioration acoustique. L'invention proposant sous forme de kit complet, le carreau incorporant les moyens acoustiques, de pouvoir par la fourniture d'une pluralité de carreaux et par leur collage direct sur le support de réaliser le revêtement souhaité de manière simple et rapide.

## Revendications

1. Carreau (1) pour revêtement, ledit carreau (1) présentant un module d'Young E'_{carreau} et comportant, de manière solidaire sur l'une de ses faces, une couche en matériau amortissant (2) conférant audit carreau des propriétés de dissipation d'énergie vibratoire, **caractérisé en ce que** ladite couche en matériau amortissant (2) présente à 20°C entre 10 Hz et 5000 Hz, un facteur de perte tanô au moins égal 0,08, de préférence supérieur à 0,3 , et un module d'Young dynamique E'_{matériau} compris entre 5.10⁶ Pa et 10⁹ Pa, et **en ce que** le rapport E'_{matériau}/ E'_{carreau} est inférieur à 0,09.

2. Carreau (1) selon la revendication précédente, **caractérisé en ce que** la couche en matériau amortissant (2) est constituée d'un ou de plusieurs matériaux polymériques visco-élastiques, choisi parmi le bitume, les polymères à base de styrène-acrylique et le polyvinyle de butyral.

3. Carreau (1) selon la revendication précédente où le matériau amortissant est un polyvinyle à propriété d'amortissement acoustique améliorée.

4. Carreau (1) selon l'une quelconque des revendications précédentes, **caractérisé en ce que** la couche en matériau amortissant (2) consiste en une feuille ou un film, ou en une résine coulée, et est constituée d'un ou de plusieurs matériau(x) polymériques amortissants.

5. Carreau (1) selon l'une quelconque des revendications précédentes, **caractérisé en ce que** la couche en matériau amortissant (2) est solidarisée au carreau par des moyens de collage, de préférence un moyen de collage de type colle aqueuse.

6. Carreau (1) selon l'une quelconque des revendications 1 à 4, **caractérisé en ce que** la couche en matériau amortissant (2) est solidarisée au carreau de par le caractère collant intrinsèque du matériau amortissant.

7. Carreau (1) selon l'une quelconque des revendications précédentes, **caractérisé en ce que** sa face (11) opposée à celle (10) comportant la couche en matériau amortissant est en céramique.

8. Carreau (1) selon la revendication précédente, **caractérisée en ce que** la céramique est choisie parmi la faïence, la terre cuite, le grès, la pâte de verre, le marbre, la pierre reconstituée et une matière composite rigide.

9. Carreau (1) selon l'une quelconque des revendications précédentes, **caractérisé en ce qu'**il est destiné à être rendu solidaire d'un support rigide (3), du type sol ou mur, par collage de la couche en matériau amortissant (2).

10. Revêtement de sol ou mural comprenant une pluralité de carreaux (1) selon l'une quelconque des revendications précédentes.

## Patentansprüche

1. Fliese (1) für einen Belag, wobei die Fliese (1) einen Young-Modul E'_{Fliese} aufweist und auf einer ihrer Seiten fest verbunden eine Schicht aus Dämpfungsmaterial (2) umfasst, die der Fliese Eigenschaften einer Schwingungsenergiedissipation verleiht, **dadurch gekennzeichnet, dass** die Schicht aus Dämpfungsmaterial (2) bei 20 °C, zwischen 10 Hz und 5000 Hz, einen Verlustfaktor tanδ wenigstens gleich 0,08, vorzugsweise größer als 0,3, und einen dynamischen Young-Modul E'_{Material} im Bereich zwischen 5.10⁶ Pa und 10⁹ Pa aufweist und dass das Verhältnis E'_{Materi-al}/ E'_{Fliese} kleiner als 0,09 ist.

2. Fliese (1) nach dem vorhergehenden Anspruch, **dadurch gekennzeichnet, dass** die Schicht aus Dämpfungsmaterial (2) von einem oder von mehreren viskoelastischen Polymermaterialien, ausgewählt aus Bitumen, Polymeren auf der Basis von Styrol-Acryl und Polyvinylbutyral, gebildet ist.

3. Fliese (1) nach dem vorhergehenden Anspruch, bei der das Dämpfungsmaterial ein Polyvinyl mit verbesserter Schalldämpfungseigenschaft ist.

4. Fliese (1) nach einem der vorhergehenden Ansprüche, **dadurch gekennzeichnet, dass** die Schicht aus Dämpfungsmaterial (2) aus einer Folie oder einem Film oder aus einem Gießharz besteht und von einem oder von mehreren dämpfenden Polymermaterial(ien) gebildet ist.

5. Fliese (1) nach einem der vorhergehenden Ansprüche, **dadurch gekennzeichnet, dass** die Schicht aus Dämpfungsmaterial (2) durch Klebemittel, vorzugsweise ein Klebemittel vom Typ wässriger Klebstoff, mit der Fliese fest verbunden ist.

6. Fliese (1) nach einem der Ansprüche 1 bis 4, **dadurch gekennzeichnet, dass** die Schicht aus Dämpfungsmaterial (2) aufgrund der Eigenklebeeigenschaft des Dämpfungsmaterials mit der Fliese fest verbunden ist.

7. Fliese (1) nach einem der vorhergehenden Ansprüche, **dadurch gekennzeichnet, dass** ihre Seite (11), die von derjenigen (10), welche die Schicht aus Dämpfungsmaterial umfasst, abgewandt ist, aus Keramik besteht.

8. Fliese (1) nach dem vorhergehenden Anspruch, **dadurch gekennzeichnet, dass** die Keramik aus Steingut, Terrakotta, Sandstein, Glaspaste, Marmor, Kunststein und einem starren Verbundmaterial ausgewählt ist.

9. Fliese (1) nach einem der vorhergehenden Ansprüche, **dadurch gekennzeichnet, dass** sie dazu bestimmt ist, mit einem starren Träger (3) vom Typ Boden oder Wand durch Kleben der Schicht aus Dämpfungsmaterial (2) fest verbunden zu werden.

10. Boden- oder Wandbelag, der eine Vielzahl von Fliesen (1) nach einem der vorhergehenden Ansprüche umfasst.

## Claims

1. A tile (1) for a covering, said tile having a Young's modulus E'ₜᵢₗₑ and comprising, joined to one of its faces, a layer of damping material (2) conferring vibratory energy dissipation properties on the tile, **characterized in that** said layer of damping material (2) has, at 20°C, between 10 Hz and 5000 Hz, a loss factor tanδ at least equal to 0.08, preferably higher than 0.3, and a dynamic Young's modulus E'ₘₐₜₑᵣᵢₐₗ of between 5×10⁶ Pa and 10⁹ Pa, and **in that** the ratio E'ₘₐₜₑᵣᵢₐₗ/E'ₜᵢₗₑ is lower than 0.09.

2. The tile (1) according to the preceding claim, **characterized in that** the layer of damping material (2) is made of one or more viscoelastic polymeric materials, chooses among bitumen, styrene-acrylic based polymers and polyvinyl butyral.

3. The tile (1) according to the preceding claim, where the damping material is a polyvinyl with enhanced acoustic damping properties.

4. The tile (1) according to any one of the preceding claims, **characterized in that** the layer of damping material (2) consists of a sheet or a film, or of a poured resin, and is made of one or more damping polymeric materials.

5. The tile (1) according to any one of the preceding claims, **characterized in that** the layer of damping material (2) is joined to the tile by bonding means of the water adhesive type.

6. The tile (1) according to any one of claims 1 to 4, **characterized in that** the layer of damping material (2) is joined to the tile by the intrinsic adhesive character of the damping material.

7. The tile (1) according to any one of the preceding claims, **characterized in that** its face (11) opposite the one (10) comprising the layer of damping material is made from ceramic.

8. The tile (1) according to the preceding claim, **characterized in that** the ceramic is choosen among faience, terracotta, stoneware, vitreous paste, marble, reconstituted stone, and a rigid composite material.

9. The tile (1) according to any one of the preceding claims, **characterized in that** it is intended to be joined to a rigid support (3), of the floor or wall type, by adhesion of the layer of damping material (2).

10. A floor or wall covering comprising a plurality of tiles (1) according to any one of the preceding claims.
